# EUROPÄISCHE PATENTSCHRIFT

(11) **EP 0 312 113 B1**
(45) Veröffentlichungstag und Bekanntmachung des Hinweises auf die Patenterteilung: **04.03.1992**
(21) Anmeldenummer: 88117193.8
(22) Anmeldetag: 15.10.1988
(51) Int. Cl.: D06M 15/11, D06M 15/333, D06M 15/09

(54) **Verfahren zur Aufarbeitung von Regeneratschlichten**
Process of improving of reutilized sizing agents
Procédé d'amélioration d'agents d'encollage récupérés

(30) Priorität: 15.10.1987 DE 3734915
(43) Veröffentlichungstag der Anmeldung: 19.04.1989
(73) Patentinhaber: HOECHST AKTIENGESELLSCHAFT, 65926 Frankfurt am Main (DE)
(72) Erfinder: Langer, Jörg, D-6200 Wiesbaden (DE); Rösch, Günter, D-6232 Bad Soden am Taunus (DE); Schneider, Heinz Edgar, D-4401 Havixbeck (DE)

(56) Entgegenhaltungen:
- BE-A- 460 677
- BE-A- 697 202
- CH-A- 453 255
- FR-A- 2 312 460

## Beschreibung

Aus Gründen der Wirtschaftlichkeit und des Umweltschutzes erlangt die Schlichterückgewinnung immer größere Bedeutung. Durch den Sengprozeß und durch die natürlichen Verunreinigungen der Baumwolle haften der Ware jedoch eine Menge von Verunreinigungen an, die beim Auswaschen der Schlichte aus dem Gewebe in der dabei erhaltenen Regeneratschlichte verbleiben und der derselben eine dunkle Eigenfarbe verleihen. Diese Eigenfarbe macht es unmöglich, weiße oder gefärbte Garne mit Regeneratschlichte zu beschlichten, ohne das gewünschte Aussehen der Garne zu verändern. Dies ist besonders dann von Bedeutung, wenn die Schlichte nicht entfernt wird, sondern als Appretur im Gewebe verbleibt, z.B. bei Matratzendrell und modischer Sportbekleidung oder bei allen Geweben, die in weißen, pastellfarbenen und leuchtenden Nuancen gefärbt werden.

Der Erfindung liegt deshalb die Aufgabe zugrunde, ein Verfahren anzugeben, mit dem die beim Auswaschen der Schlichte aus einem Gewebe erhaltene Regeneratschlichte aufgearbeitet und die Schlichte zurückgewonnen wird, so daß die Schlichte erneut eingesetzt werden kann.

Diese Aufgabe wird durch das Verfahren mit den Merkmalen des Anspruchs 1 gelöst. Die Regeneratschlichte, die beim Auswaschen der Schlichte aus einem Gewebe erhalten wird, enthält als Schlichtemittel Polyvinylalkohol, Carboxymethylcellulose, Polyacrylate, Carboxymethylstärke, Guarderivate, Polyesterharze oder Vinylacetat-Acrylat-Copolymere. Erfindungsgemäß werden der Regeneratschlichte oxidativ wirkende, chlorhaltige Verbindungen, vorzugsweise Natriumchlorit, zugesetzt.

Durch das Verfahren gelingt es die Regeneratschlichte so aufzuarbeiten, daß ihre dunkle Farbe ganz oder doch zum größten Teil verschwindet.

Aus der BE-A-460,677 ist zwar bereits ein Verfahren bekannt, bei dem Rohstärke mit Natriumchlorit behandelt wird. Dieses Verfahren dient jedoch nur dazu, als Schlichtemittel ungeeignete Rohstärke in eine für die Appretur von Textilien geeignete Form überzuführen.

Die Menge an Natriumchlorit beträgt etwa 0,1 bis 3 Gew.-% pro Liter Regeneratschlichte. Die Regeneratschlichten enthalten dabei im allgemeinen 1 bis 12 Gew.-% an festem Schlichtemittel.

Bei der Verwendung von Natriumchlorit als oxidativ wirkende chlorhaltige Verbindung kann auf die sonst übliche Aktivierung mit Säure oder sauren Salzen verzichtet werden, da die Oxidation vielmehr nahe dem Neutralpunkt verläuft, ohne daß nennenswerte Mengen an Chlordioxid wahrgenommen werden. Die Oxidation kann weiter verstärkt werden, indem man der Regeneratschlichte kurz vor Beendigung des Blecihvorgangs noch geringe Mengen an aktivem Chlor in Form von Natriumhypochlorit zufügt. Das Verhältnis von Natriumhypochlorit zu Natriumchlorit kann zwischen 1:1 und 1:10 betragen.

Mit dem erfindungsgemäßen Verfahren gelingt es nicht nur, die stark dunkel färbenden Verunreinigungen in der Regeneratschlichte aufzuhellen, sondern darüber hinaus werden durch dieses Verfahren auch die Signierfarbstoffe in ihrer Farbigkeit zerstört, die beim Schlichten zur Kennzeichnung von Fasergemischen und zur Unterscheidung von rechts- und linksgedrehten Garnen eingesetzt werden. Damit ist es möglich, die zurückgewonnene Schlichte erneut einzufärben. Ebenso erübrigt sich ein Zusatz von Konservierungsmitteln wie Formaldehyd, da bei dem erfindungsgemäßen Verfahren die Regeneratschlichte auch bei Raumtempertur längere Zeit haltbar ist, obwohl keine Reste von Natriumchlorit oder von Chlordioxid nachweisbar sind. Die erfindungsgemäß behandelte Regeneratschlichte wird wie üblich durch erneute Zugabe von festem Schlichtemittel auf die erforderliche Konzentration gebracht und für einen neuen Schlichteprozeß genutzt. Die filmbildenden und schlichtetechnischen Eigenschaften des Schlichtemittels werden durch das erfindungsgemäße Verfahren nicht beeinträchtigt.

### Beispiel

Zu 10 000 Liter Schlichteregenerat mit einem Gehalt von 4 Gew.-% an Schlichtemittel wurden 52 kg Natriumchlorit (30 %ig) gegeben und das Schlichteregenerat wurde dann bei 80°C 14 Stunden lang umgepumpt. Das Schlichtemittel bestand zu 2/3 aus Polyvinylalkohol und zu 1/3 aus Carboxymethylcellulose. Der Oxidationsvorgang erfolgte ohne Zugabe von Säurespendern, da die Flotte trotz eines pH-Wertes von 6,5 selbstaktivierend ist. Das Natriumchlorit war nach Ablauf der angegebenen Zeit restlos verbraucht, wie durch Jod-Jodkaliumpapier festgestellt werden konnte.

Zu 400 Liter dieser Regeneratschlichte wurden dann 12 kg Hydroxypropylstärke und 1 kg Na-Alkansulfonat gegeben. Mit dieser Schlichte wurde dann ein reines Baumwollgarn folgender Qualität geschlichtet:
Garnnummer: tex 36/36; Gesamtfadenzahl: 7780 Fdn/200 cm; Schußdichte: 16 Fdn/cm
Die Schlichtung erfolgte auf einer Trommelschlichtemaschine mit Mitteldruckguetschwerk (2500 kg). Die Schlichtetemperatur betrug 90°C, die Trockentemperatur 140/120°C und die Schlichtenaßaufnahme 120 %.

Dieses Kettgarn wurde auf einem Greiferwebstuhl mit gutem Nutzeffekt verwebt. Durch Remmissionsmessung wurde festgestellt, daß 90 % der farbgebenden Substanzen aus der Regeneratschlichte entfernt waren.

## Patentansprüche

1. Verfahren zur Aufarbeitung von Regeneratschlichten, dadurch gekennzeichnet, daß man den Regeneratschlichten, welche Polyvinylalkohol, Carboxymethylcellulose, Polyacrylate, Carboxymethylstärke, Guarderivate, Polyesterharze oder Vinylacetat-Acrylat-Copolymere als Schlichtemittel enthalten, oxidativ wirkende, chlorhaltige Verbindungen zusetzt.

2. Verfahren nach Anspruch 1, dadurch gekennzeichnet, daß man als chlorhaltige Verbindung Natriumchlorit nimmt.

3. Verfahren nach Anspruch 1, dadurch gekennzeichnet, daß die Menge an chlorhaltiger Verbindung 0,1 bis 3 Gew.-% pro Liter Regeneratschlichte beträgt.

4. Verfahren nach Anspruch 1, dadurch gekennzeichnet, daß die Regeneratschlichte zusätzlich noch Natriumhypochlorit enthält.

## Claims

1. A process for working up a regenerated size, which comprises adding to the regenerated size, which contains polyvinyl alcohol, carboxymethylcellulose polyacrylates, carboxymethyl starch, guar derivatives, polyester resins or vinyl acetate-acrylate copolymers as sizing agent, an oxidative, chlorine-containing compound.

2. The process as claimed in claim 1, wherein the chlorine-containing compound used is sodium chlorite.

3. The process as claimed in claim 1, wherein the amount of chlorine-containing compound is from 0.1 to 3% by weight per liter of regenerated size.

4. The process as claimed in claim 1, wherein the regenerated size additionally contains sodium hypochlorite.

## Revendications

1. Procédé pour traiter et purifier des produits régénérés pour encollage, caractérisé en ce qu'on ajoute aux produits régénérés pour encollage, qui contiennent du poly(alcool vinylique), de la carboxyméthylcellulose, des polyacrylates, du carboxyméthylamidon, des dérivés de gomme guar, des résines de polyester ou des copolymères acétate de vinyle/acrylate comme agents d'encollage, des composés chlorés à action oxydante.

2. Procédé selon la revendication 1, caractérisé en ce qu on utilise comme composé chloré le chlorite de sodium.

3. Procédé selon la revendication 1, caractérisé en ce que la quantité du composé chloré est de 0,1 à 3 % en poids, par litre de produit régénéré pour encollage.

4. Procédé selon la revendication 1, caractérisé en ce que le produit régénéré pour encollage contient en outre, également, de l'hypochlorite de sodium.
